# EUROPÄISCHE PATENTSCHRIFT

(11) **EP 2 279 545 B1**
(45) Veröffentlichungstag und Bekanntmachung des Hinweises auf die Patenterteilung: **07.11.2012**
(21) Anmeldenummer: 09749565.9
(22) Anmeldetag: 12.05.2009
(51) Int. Cl.: H01R 13/03, H01R 4/02

(54) **KONTAKTEINHEIT UND VERFAHREN ZUR HERSTELLUNG EINER KONTAKTEINHEIT**
CONTACT UNIT AND METHOD FOR PRODUCING A CONTACT UNIT
UNITÉ DE CONTACT ET PROCÉDÉ POUR PRODUIRE UNE UNITÉ DE CONTACT

(30) Priorität: 19.05.2008 DE 102008024164; 23.09.2008 DE 102008048613
(43) Veröffentlichungstag der Anmeldung: 02.02.2011
(73) Patentinhaber: Phoenix Contact GmbH & Co. KG, 32825 Blomberg (DE)
(72) Erfinder: SCHULTE, Hans-Hilmar, 32816 Schieder-Schwalenberg (DE); ROSEMEYER, Ulrich, 32816 Schieder-Schwalenberg (DE); HELMIG, Christian, 32760 Detmold (DE)
(74) Vertreter: Michalski Hüttermann & Partner
(86) Internationale Anmeldenummer: PCT/EP2009/003365
(87) Internationale Veröffentlichungsnummer: WO 2009/141075

(56) Entgegenhaltungen:
- EP-A- 1 622 225
- WO-A-2005/074026
- JP-A- 11 214 050
- US-A1- 2001 018 299
- US-A1- 2002 187 364

## Beschreibung

Die vorliegende Erfindung betrifft eine Kontakteinheit und insbesondere einen Lötstift, sowie ein Verfahren zur Herstellung einer Kontakteinheit bzw. eines Lötstifts, wobei der Körper der Kontakteinheit mit einer Zinnschicht umgeben ist.

Im Stand der Technik sind unterschiedliche Kontakteinheiten und Lötstifte bekannt geworden, mit denen eine Lötverbindung zu einem Leiter oder einer Leiterplatte möglich ist. So ist z.B. aus der DE 198 02 580 A1 ein Lötstift mit einem Körper bekannt, wobei der Körper einen metallischen Kern aus Kupfer und eine den metallischen Kern umgebende Zinnschicht aufweist. Bei konventionellen Lötprozessen mit bleihaltigen Loten können solche Lötstifte als lötbare Steckerstifte verwendet werden. EP 1622225 offenbart einer kontakteinheit gemäß den Oberbegriff des Anspruchs 1.

Die Umstellung bleihaltiger Oberflächensysteme in der Elektronik auf bleifreie Oberflächen führt aufgrund erhöhter Temperaturen der Lötprozesse zu einer steigenden thermischen Belastung der Oberflächen von Kontaktstiften. Durch die deutliche Überschreitung des Schmelzpunktes der favorisiert eingesetzten Glanzzinnoberflächen resultieren Blasenbildungen an der Oberfläche der Kontaktstifte, die durch die Ausgasung organischer Bestandteile entstehen können. Weiterhin ergeben sich oftmals Abschmelzungen der Zinnoberflächen, wodurch die Kontaktstifte stellenweise gar nicht mehr mit einer Zinnschicht versehen sind. Dadurch werden solche Kontaktstifte schlecht oder gar nicht mehr lötbar, beziehungsweise genügen nicht mehr den mechanischen Anforderungen.

Eine gleiche Problematik ergibt sich, wenn die Kontaktstifte oder Lötstifte in einem sogenannten thermischen Reißprozess hergestellt werden. Durch die erhöhten Temperaturen ergeben sich insbesondere an den Stiftspitzen Entnetzungen, an denen lokal keine oder eine nur sehr dünne Zinnschicht mehr vorhanden ist. Das führt zu einer schlechten Lötbarkeit der Kontaktstifte. Aus diesem Grund werden nach dem thermischen Reißprozess die Lötstifte in einem nachgeschalteten Galvanisierungsbad vollflächig galvanisiert. Das kann beispielsweise in einer Trommelgalvanisierung erfolgen, bei der eine Vielzahl von Kontaktstiften in einer Trommel in ein galvanisches Bad eingeführt wird. Dort werden die Kontaktstifte galvanisch mit einer Zinnschicht versehen. Durch die nachträglich aufgebrachte Zinnschicht werden während des Reißprozesses freigelegte Bereiche der Stifte für den nachfolgenden Lötprozess vorbereitet, sodass im Kontaktierungsbereich ein gasdichter Kontakt gegenüber einem Stecker sichergestellt werden kann. Dieser zusätzliche Prozessschritt führt zum gewünschten Ergebnis, stellt aber einen erheblichen Aufwand dar.

Nachteilig bei dem bekannten Verfahren ist der Herstellungsaufwand, der auch die Stückkosten erhöht.

Eine mögliche Lösung wäre die Herstellung der Kontaktstifte über ein anderes Herstellungsverfahren, bei dem der Kontaktstift nicht derart hohen Temperaturen ausgesetzt wird. Da aber auch bei den Lötprozessen zur kontaktsicheren Befestigung der Kontaktstifte auf beispielsweise einer Leiterplatte bei modernen Lötprozessen wie beispielsweise einem Reflow-Lötprozess Temperaturen von bis zu etwa 265 Grad Celsius auftreten, werden die Kontaktstifte auch bei einem anderen Herstellungsverfahren spätestens bei der Bestückung hohen Temperaturen ausgesetzt, sodass bei der Verlötung des Kontaktstiftes mit einer Leiterplatte solch hohe Temperaturen auftreten können, dass eine Entnetzung der Zinnschicht des Kontaktstiftes auftritt.

Ein weiteres Problem bei der Verarbeitung von bleifreien Zinn-Loten ist eine mögliche Whiskerbildung. Whisker können insbesondere bei Baugruppen entstehen, die mit bleifreien Zinn-Loten verarbeitet wurden. Zinn-Whisker bzw. im allgemeinen Whisker sind dünne oder nadelförmige Einkristalle von einigen Mikrometern Durchmesser und bis zu mehreren Hundert Mikrometern Länge, die aus galvanisch oder pyrolytisch abgeschiedenen Schichten herauswachsen können.

Wenn Whisker z.B. durch Erschütterungen oder sonstige mechanische Belastungen abbrechen, können sie Kurzschlüsse auf Leiterplatten, an elektrischen Anschlüssen oder z.B. zwischen elektrischen oder elektronischen Bauelementen verursachen. Whisker bzw. nadelartige Auswüchse aus Lotstellen brennen zwar in der Regel schon bei geringen Stromstärken von z.B. 10 mA wieder durch, aber bis dahin kann der geflossene Strom schon zur Bauteilschädigung bzw. Fehlfunktion geführt haben.

Ein Problem ist weiterhin, dass Whisker auch erst nach Jahren des Betriebs entstehen können und dass die Entstehung oft schlecht vorausgesagt werden kann.

Vor dem Hintergrund des beschriebenen Standes der Technik ist es deshalb die Aufgabe der vorliegenden Erfindung, eine Kontakteinheit und insbesondere einen Lötstift sowie ein Verfahren zur Herstellung einer Kontakteinheit zur Verfügung zu stellen, wobei der Kontaktstift einfach herzustellen ist und den bei modernen Lötprozessen auftretenden Temperaturen stand hält.

Diese Aufgabe wird gelöst durch eine erfindungsgemäße Kontakteinheit mit den Merkmalen des Anspruchs 1. Das erfindungsgemäße Verfahren ist Gegenstand des Anspruchs 10. Bevorzugte Weiterbildungen und Ausgestaltungen der Erfindung sind in den Unteransprüchen angegeben. Weitere Vorteile und Merkmale der Erfindung ergeben sich aus dem Ausführungsbeispiel.

Die erfindungsgemäße Kontakteinheit ist insbesondere als Lötstift ausgeführt und umfasst einen Körper, der einen metallischen Kern und eine den metallischen Kern umfassende oder umgebende Zinnschicht aufweist. Dabei ist die Zinnschicht als Duplexschicht ausgebildet und umfasst eine radial innere Schichtauflage aus Mattzinn und eine radial äußere Schichtauflage aus Glanzzinn.

Die erfindungsgemäße Kontakteinheit hat viele Vorteile. Ein erheblicher Vorteil der erfindungsgemäßen Kontakteinheit ist der Einsatz der um den metallischen Kern herum vorgesehenen Duplexschicht. Dadurch wird gewährleistet, dass in der Tiefe der als Duplexschicht ausgeführten Zinnschicht das Mattzinn für eine gleichmäßige Benetzung des Lötstiftes bzw. der Kontakteinheit auch bei hohen Löttemperaturen sorgt, während die die innere Schichtauflage aus Mattzinn umgebende radial äußere Schichtauflage aus Glanzzinn zu einer glatten und einer mechanisch kompatiblen Oberfläche führt. Da die äußere Oberfläche aus Glanzzinn in der Regel der mechanischen Kontaktierung dient, hat die erfindungsgemäße Kontakteinheit einen erheblichen Vorteil, da eine gute mechanische Kompatibilität und eine gute Kontaktierbarkeit gegeben ist.

Die innere Schichtauflage aus Mattzinn weist vorzugsweise wenig oder gar keine organischen Komponenten auf, die bei der Verlötung der Kontakteinheit zu einem Ausgasen und damit zu einem Blasenwurf an dem Körper der Kontakteinheit führen können. Die radial äußere Schichtauflage aus Glanzzinn weist hingegen regelmäßig nur eine solche Schichtdicke auf, dass ein Blasenwurf beim Aufheizen der Kontakteinheit unterbleibt.

Ein weiterer erheblicher Vorteil ist, dass durch die erfindungsgemäße Duplexschicht eine schädliche Whiskerbildung erheblich reduziert oder sogar ganz vermieden werden kann. Dieser an sich überraschende Effekt tritt auf, obwohl Whisker bekanntermaßen insbesondere an Glanzzinnschichten entstehen und hier die Duplexschicht eine äußere Glanzzinnschicht aufweist. Hier wird durch den erfindungsgemäßen Aufbau mit einer inneren Mattzinnschicht und einer äußeren Glanzzinnschicht die Whiskerbildung weitgehend vermieden.

Reine Mattzinnschichten haben gegenüber der erfindungsgemäßen Duplexschicht den Nachteil eines erhöhten Kraftaufwands beim Aufstecken und Abziehen von Steckern, da dort die Oberflächenrauigkeit höher ist. Außerdem ist die visuelle Oberflächenqualität von Mattzinnschichten geringer.

Damit stellt die Erfindung eine Kontakteinheit zur Verfügung, welche sowohl überzeugende mechanische Eigenschaften als auch gute elektrische und dazu noch eine ansprechende Oberflächenqualität erlaubt.

Ein zusätzlicher Vorteil der Erfindung ergibt sich aus der Vermeidung von Mikroperforierungen bzw. Mikrovoids oder Mikrorissen bzw. Mikrokratern (engl. microvoid) und der dadurch möglichen resultierenden Verwachsung solcher Mikrokrater (engl. "MVC" bzw. "Microvoid coalescence"). Eine Verwachsung solcher Mikrokrater kann zu Einschränkungen der Funktion führen. Mit der erfindungsgemäßen Duplexschicht werden in sehr zufriedenstellender Art auch solche Defekte und Perforierungen vermieden, sodass die Zuverlässigkeit und mögliche Nutzungsdauer der erfindungsgemäßen Kontakteinheit steigt.

Vorzugsweise beträgt die Dicke der Schichtauflage aus Mattzinn zwischen etwa 50 und 85 oder 90 % der radialen Schichtdicke der Zinnschicht. Besonders bevorzugt liegt die Dicke der Schichtauflage aus Mattzinn zwischen etwa 2/3 und 4/5 der radialen Schichtdicke der Zinnschicht. Des Weiteren beträgt die Dicke der Schichtauflage aus Glanzzinn vorzugsweise zwischen etwa 15 und 50 % der radialen Schichtdicke der Zinnschicht. Besonders bevorzugt beträgt die radiale Schichtdicke der Schichtauflage aus Glanzzinn zwischen etwa 1/5 und 1/3 der radialen Schichtdicke der Zinnschicht. Besonders bevorzugt ergibt sich ein Verhältnis der Dicken der Schichtauflage aus Glanzzinn zu Mattzinn von etwa 1 : 2.

Es hat sich herausgestellt, dass eine Duplexschicht mit etwa 2/3-Schichtdicke aus Mattzinn und etwa 1/3-Schichtdicke aus Glanzzinn die gewünschten mechanischen und elektrischen Eigenschaften erfüllt. Bei einer solchen Ausgestaltung wird die Duplexschicht weder beim thermischen Reißprozess zur Herstellung einer erfindungsgemäßen Kontakteinheit noch bei beispielsweise einem Reflow-Lötverfahren zerstört. Eine solche erfindungsgemäße Kontakteinheit genügt auch hohen Ansprüchen.

Vorzugsweise liegt eine Schichtdicke der gesamten Duplexschicht zwischen etwa 2 und 10 Mikrometer.

Vorzugsweise beträgt die Dicke der Schichtauflage aus Mattzinn etwa 2 bis 4 Mikrometer und kann in besonderes bevorzugten Ausgestaltungen bei etwa 2,5 Mikrometer liegen. Die radial äußere Schichtauflage aus Glanzzinn hat vorzugsweise eine Schichtdicke von etwa 1 bis 2 Mikrometer und kann in besonders bevorzugten Ausgestaltungen bei etwa 1,5 Mikrometern liegen, sodass sich eine radiale Schichtdicke der Zinnschicht insgesamt von zwischen etwa 3 und 5 Mikrometern ergibt.

In allen Ausgestaltungen ist es bevorzugt, dass der Kern von einer Zwischenschicht umgeben ist, die Nickel enthält oder aus Nickel besteht. Eine solche Zwischenschicht wird insbesondere direkt auf den Kern aufgebracht, auf die dann wiederum die Duplexschicht aus Mattzinn und Glanzzinn aufgetragen wird. Die Beschichtung erfolgt vorzugsweise in galvanischen Prozessen nacheinander. Die Nickelschicht kann sehr dünn sein. Schichtdicken zwischen 0,5 um und 5 um sind bevorzugt. Insbesondere ist die Schichtdicke der Duplexschicht inklusive der Zwischenschicht aus Nickel oder einem nickelhaltigen Material kleiner etwa 10 µm.

In bevorzugten Weiterbildungen umfasst der Körper wenigstens eine Stiftspitze, die insbesondere etwa konisch zulaufend ausgebildet ist und die ebenfalls von der Duplexschicht umgeben ist. Insbesondere ist die Stiftspitze wenigstens im Wesentlichen und insbesondere vollständig von der Duplexschicht umgeben, um eine gute mechanische Kontaktierbarkeit und eine gute Verlötbarkeit des Kontaktstifts zu gewährleisten.

In allen Ausgestaltungen ist es bevorzugt, dass der Körper in einem thermischen Reißprozess gefertigt wird, wobei sich wenigstens an einem Ende insbesondere eine spitz zulaufende Stiftspitze ergibt.

Die Fertigung der Kontakteinheit mittels eines thermischen Reißprozesses ist sehr vorteilhaft, da der thermische

Reißprozess einfach durchführbar, sowie schnell und unkompliziert ist. Durch die Erfindung wird gewährleistet, dass trotz der auftretenden Temperaturen die Duplexschicht auch auf der Stiftspitze erhalten bleibt, sodass eine separate Nachbeschichtung der äußeren Oberfläche des durch einen thermischen Reißprozess erhaltenen Körpers nicht nötig ist.

In allen Ausgestaltungen ist es möglich und bevorzugt, dass der Kern in einem Querschnitt mehreckig, abgerundet oder rund ausgeführt ist. Insbesondere besteht der Körper aus einem galvanisch mit der Duplexschicht portionierten Stück eines Drahthalbzeugs, welches in definierte Längen unterteilt wird.

In allen Ausgestaltungen und Weiterbildungen der Erfindung kann die Schichtauflage aus Glanzzinn organische Zusätze zur Glättung der Oberfläche ausweisen.

Die Glanzzinnschicht hat vorzugsweise eine typische Korngröße von etwa 0,5 bis 1,0 Mikrometer, während das eingesetzte Mattzinn eine Korngröße von typischerweise etwa 3,0 Mikrometer aufweisen kann. Schon von daher ergibt sich eine deutlich unterschiedliche Glattheit einer reinen Mattzinnoberfläche und einer Glanzzinnoberfläche. Hier wird durch die äußere Glanzzinnoberfläche die gewünschte mechanische Eigenschaft des Lötstifts bzw. der Kontakteinheit erzielt, während für die Lötbarkeit die Schicht aus Mattzinn sorgt.

Ein Blasenwerfen beim Reflow-Lötprozess wird vermieden, sodass durch die glatte Oberfläche der äußeren Zinnschicht gute mechanischen Eigenschaften erzielt werden.

Das erfindungsgemäße Verfahren dient zur Herstellung einer Kontakteinheit und insbesondere zur Herstellung eines Lötstifts und wird unter Verwendung eines Drahthalbzeugs durchgeführt, welches zunächst mit einer radial inneren Schichtauflage aus Mattzinn und einer sich daran anschließenden radial äußeren Schichtauflage aus Glanzzinn versehen wird. Vor der Aufbringung der Schichtauflage aus Mattzinn kann noch eine Zwischenschicht aus beispielsweise Nickel aufgebracht werden. In einem anschließenden thermischen Reißprozess wird ein portioniertes Stück des mit der Duplexschicht versehenen Drahthalbzeugs abgetrennt, um einen Lötstift zu bilden, dessen Körper von der Duplexschicht umgeben ist.

Auch das erfindungsgemäße Verfahren hat viele Vorteile. Ein erheblicher Vorteil ist, dass die Herstellung vereinfacht wird und ein nachträgliches galvanisches Beschichten der äußeren Oberfläche des Lötstiftes unterbleiben kann, da die aufgetragene Duplexschicht auch bei den üblichen Temperaturen eines Reflow-Lötprozesses auf der gesamten oder doch nahezu der gesamten Oberfläche des Körpers vorhanden bleibt, wodurch gute mechanische und elektrische Eigenschaften erzielt werden.

In einer Weiterbildung des erfindungsgemäßen Verfahrens sind die Dicke der Schichtauflage aus Mattzinn und die Dicke der Schichtauflage aus Glanzzinn derart aufeinander abgestimmt, dass auch die Stiftspitze nach dem thermischen Reißprozess im Wesentlichen von der Duplexschicht umgeben ist. Dadurch wird bewirkt, dass ein schädliches Blasenwerfen unterbleibt.

Zur Herstellung der Kontakteinheiten bzw. Lötstifte wird ein Drahthalbzeug eingesetzt und davon wird ein portioniertes Stück Draht abgetrennt, indem der Draht an der vorgesehenen Stelle mittels Klemmbacken festgehalten wird und der Draht an der Klemmstelle insbesondere mittels eines in den Klemmbacken strominduziert integrierten Heizelementes aufgeheizt wird, worauf hin durch Aufbringung von Zug ein definierter Körper abgetrennt wird.

Insbesondere wird der Draht durch einen elektrischen Stromimpuls aufgeheizt und aufgeweicht. Es hat sich überraschenderweise herausgestellt, dass bei dem nachfolgenden Reißvorgang die Duplexschicht vollständig oder doch nahezu vollständig erhalten bleibt.

Blasen und Entnetzungen der Oberflächen werden regelmäßig zuverlässig vermieden, sodass homogene und reproduzierbare

Bedingungen an der Stiftspitze und der sonstigen Oberfläche des Kontaktstifts vorliegen.

Weitere Vorteile und Merkmale der vorliegenden Erfindung ergeben sich aus dem Ausführungsbeispiel, welches im Folgenden mit Bezug auf die beiliegenden Figuren erläutert wird.

In den Figuren zeigen:
- Figur 1: eine schematische geschnittene Seitenansicht eines erfindungsgemäßen elektrischen Lötstifts; und
- Figur 2: die Stiftspitze des Lötstifts nach Fig. 1 in einer vergrößerten Darstellung.

In den Fig. 1 und 2 ist eine erfindungsgemäße und als Lötstift 2 ausgeführte elektrische Kontakteinheit 1 schematisch dargestellt.

Der in Fig. 1 abgebildete Lötstift 2 weist einen Körper 3 auf, der einen metallischen Kern 4 umfasst. Der metallische Kern 4 kann beispielsweise als Draht ausgeführt sein und einen runden, drei- oder mehreckigen Querschnitt aufweisen.

Das Drahthalbzeug 14 ist mit einer Zinnschicht 5 galvanisch beschichtet worden. Dabei ist die Zinnschicht 5 als Duplexschicht 6 ausgeführt, die eine radial innere Schichtauflage 7 und eine radial äußere Schichtauflage 8 umfasst.

Die radial innere Schichtauflage 7 ist eine Mattzinnschicht, die eine größere Oberflächenrauigkeit aufweist als die radial äußere Schichtauflage 8, die aus einer Glanzzinnschicht besteht. Die Glanzzinnschicht 8 weist aufgrund der erheblich geringeren Oberflächenrauigkeit gute mechanische und elektrische Eigenschaften auf.

Die Beschichtung des metallischen Kerns 4 kann in einem Durchlaufverfahren erfolgen, bei dem die gesamte Länge einer Drahtrolle direkt mit der Duplexschicht 6 versehen wird. Nach der Beschichtung wird das mit der Zinnschicht 5 versehene Drahthalbzeug 14 insbesondere wieder aufgewickelt und kann so platzsparend gelagert werden.

Zur Herstellung der einzelnen Lötstifte 2 wird der Körper 3 gezielt eingeklemmt und an der späteren Stiftspitze 13 wird der Kern 4 und es werden die Schichtauflagen 7 und 8, thermisch insbesondere durch einen Stromimpuls derart erhitzt, dass bei Aufbringung von Zug der Kern 4 an der Stiftspitze 13 durchtrennt wird, wodurch ein definierter Körper 3 entsteht.

In Fig. 2 ist die Stiftspitze 13 vergrößert dargestellt. Deutlich erkennbar ist, dass die Schichtdicke 9 der radial inneren Schichtauflage 7 deutlich größer als die Schichtdicke 11 der radial äußeren Schichtauflage 8 ist, wobei das Verhältnis der Schichtauflage 8 zu der Dicke der Schichtauflage 7 hier im Ausführungsbeispiel etwa 1 : 2 beträgt.

Direkt auf dem Kern 4 kann eine dünne Zwischenschicht 12 vorgesehen sein, die beispielsweise aus Nickel bestehen kann und die als Grundlage für die Duplexschicht 6 dient. In einer konkreten Ausgestaltung beträgt die Schichtdicke der Zwischenschicht 12 aus Nickel oder einem nickelhaltigen Material etwa 2,4 um, während die Schichtdicke der Schichtauflage 7 aus Mattzinn etwa 3,2 um und die Schichtdicke der Schichtauflage 8 aus Glanzzinn etwa 1,65 um beträgt.

Wie insbesondere der vergrößerten Darstellung nach Fig. 2 entnommen werden kann, liegt bis zur Stiftsspitze 13 die Duplexschicht 6 auf der Oberfläche 15 des Körpers 3 vollständig vor, sodass gute Lötbedingungen und mechanische Eigenschaften des Lötstifts 2 gewährleistet werden können.

Durch die Erfindung wird ein einfaches Herstellverfahren zur Verfügung gestellt, mit dem Lötstifte 2 produziert werden können, die gute mechanische und elektrische Eigenschaften aufweisen und mit denen eine zuverlässige Verlötung möglich ist.

Außerdem weisen die Kontakteinheiten 1 eine hohe optische Oberflächenqualität auf. Perforierungen, Mikrovoids, Mikrorisse und ähnliche Fehlstellen, die in der vergrößerten Ansicht optisch unschön sind und die durch ein Zusammenwachsen die Funktion und Haltbarkeit erheblich beeinträchtigen können, werden vermieden. Solche Fehlstellen werden auch durch den erheblich reduzierten Anteil organischer Stoffe in der Duplexschicht und insbesondere in der Mattzinnschicht erzielt, ohne auf die Vorteile der Glanzzinnschicht zu verzichten.

Nadelartige Fortsätze und ähnliche Fehler, wie insbesondere das Wachsen von Whiskern können ebenfalls weitgehend oder sogar vollständig vermieden werden, obwohl mit einer äußeren Glanzzinnschicht eine glatte und elektrisch gut kontaktierbare Oberfläche bereit gestellt wird.

Dabei werden gegenüber den aus dem Stand der Technik bekannten Herstellverfahren zusätzlich erforderliche galvanische Beschichtungsschritte eingespart, sodass mit der vorliegenden Erfindung kostengünstig und effizient Kontakteinheiten bzw. Lötstifte hergestellt werden können.

### Bezugszeichenliste

- 1: Kontakteinheit
- 2: Lötstift
- 3: Körper
- 4: Kern
- 5: Zinnschicht
- 6: Duplexschicht
- 7: Schichtauflage
- 8: Schichtauflage
- 9: Dicke
- 10: Schichtdicke
- 11: Dicke
- 12: Zwischenschicht
- 13: Stiftspitze
- 14: Drahthalbzeug
- 15: Oberfläche
- 16: Portioniertes Stück

## Patentansprüche

1. Kontakteinheit (1) und insbesondere Lötstift (2) mit einem Körper (3), der einen metallischen Kern (4) und eine den metallischen Kern (4) umgebende Zinnschicht (5) aufweist, **dadurch gekennzeichnet,**
**dass** die Zinnschicht (5) als Duplexschicht (6) eine radial innere Schichtauflage (7) aus Mattzinn und eine radial äußere Schichtauflage (8) aus Glanzzinn aufweist.

2. Kontakteinheit nach Anspruch 1, wobei die Dicke (9) der Schichtauflage (7) aus Mattzinn zwischen 50 und 90% und insbesondere zwischen etwa 2/3 und 4/5 der radialen Schichtdicke (10) der Zinnschicht (5) beträgt.

3. Kontakteinheit nach Anspruch 1 oder 2, wobei die Dicke (11) der Schichtauflage (8) aus Glanzzinn zwischen 15 und 50% und insbesondere zwischen etwa 1/5 und 1/3 der radialen Schichtdicke (10) der Zinnschicht (5) beträgt.

4. Kontakteinheit (1) nach einem der vorhergehenden Ansprüche, wobei eine Schichtdicke (10) der Duplexschicht (6) zwischen etwa 3 und 10 µm beträgt.

5. Kontakteinheit (1) nach einem der vorhergehenden Ansprüche, wobei auf dem Kern (4) eine Nickel enthaltene oder aus Nickel bestehende Zwischenschicht (14) vorgesehen ist.

6. Kontakteinheit (1) nach einem der vorhergehenden Ansprüche, wobei der Körper (4) wenigstens eine Stiftspitze (13) umfasst, die ebenfalls von der Duplexschicht (6) umgeben ist.

7. Kontakteinheit (1) nach einem der vorhergehenden Ansprüche, wobei die Stiftspitze (13) in einem thermischen Reißprozess gefertigt ist.

8. Kontakteinheit (1) nach einem der vorhergehenden Ansprüche, wobei der Kern (4) in einem Querschnitt mehreckig, abgerundet oder rund ausgeführt ist und insbesondere aus einem galvanisch mit der Duplexschicht (6) versehenen Drahthalbzeug (14) besteht.

9. Kontakteinheit (1) nach einem der vorhergehenden Ansprüche, wobei die Schichtauflage (8) aus Glanzzinn organische Zusätze zur Glättung der Oberfläche (15) aufweist.

10. Verfahren zur Herstellung einer Kontakteinheit (1) und insbesondere eines Lötstifts (2), bei dem ein Drahthalbzeug (14) mit einer Zinnschicht (5) als Duplexschicht (6) beschichtet wird, wobei die Duplexschicht (6) eine radial innere Schichtauflage (7) aus Mattzinn und eine radial äußere Schichtauflage (8) aus Glanzzinn aufweist, wobei in einem anschließenden thermischen Reißprozess ein portioniertes Stück (16) des mit der Duplexschicht (6) versehenen Drahthalbzeugs (14) abgetrennt wird, um einen Lötstift (2) zu bilden, dessen Körper (3) von der Duplexschicht (6) umgeben ist.

11. Verfahren nach dem vorhergehenden Anspruch, wobei die Dicke (9) der Schichtauflage (7) aus Mattzinn und die Dicke (11) der Schichtauflage (8) aus Glanzzinn derart aufeinander abgestimmt sind, dass die Stiftspitze (13) nach dem thermischen Reißprozess im Wesentlichen von der Duplexschicht (6) umgeben ist.

12. Verfahren nach einem der vorhergehenden Ansprüche 10 bis 11, wobei von dem Drahthalbzeug (14) ein portioniertes Stück (16) Draht mittels Klemmbacken festgehalten wird und insbesondere mittels eines in den Klemmbacken integrierten Heizelementes aufgeheizt wird, woraufhin durch Aufbringung von Zug ein definierter Körper (3) abgetrennt wird.

## Claims

1. Contact unit (1) and particularly solder pin (2), comprising a body (3) having a metal core (4) and a tin layer (5) surrounding the metal core (4), **characterized in that**
the tin layer (5), as a duplex layer (6), comprises a radially inner layer overlay (7) of matte tin and a radially outer layer overlay (8) of glossy tin.

2. Contact unit according to Claim 1, wherein the thickness (9) of the layer overlay (7) of matte tin is between 50 and 90%, and particularly between approximately 2/3 and 4/5, of the radial layer thickness (10) of the tin layer (5).

3. Contact unit according to Claim 1 or 2, wherein the thickness (11) of the layer overlay (8) of glossy tin is between 15 and 50%, and particularly between approximately 1/5 and 1/3, of the radial layer thickness (10) of the tin layer (5).

4. Contact unit (1) according to one of the previous claims, wherein a layer thickness (10) of the duplex layer (6) is between approximately 3 and 10 µm.

5. Contact unit (1) according to one of the previous claims, wherein, on the core (4), an intermediate layer (14) containing nickel or made of nickel is provided.

6. Contact unit (1) according to one of the previous claims, wherein the body (4) comprises at least one pin tip (13), which is also surrounded by the duplex layer (6).

7. Contact unit (1) according to one of the previous claims, wherein the pin tip (13) is manufactured in a thermal tearing process.

8. Contact unit (1) according to one of the previous claims, wherein the core (4) has a design with a polygonal,
rounded or round cross section, and consists particularly of a semifinished wire product (14) galvanically provided with the duplex layer (6).

9. Contact unit (1) according to one of the previous claims, wherein the layer overlay (8) of glossy tin comprises organic additives for smoothing the surface (15).

10. Method for producing a contact unit (1) and particularly a solder pin (2), in which a semifinished wire product (14) is coated with a tin layer (5), as a duplex layer (6), wherein the duplex layer (6) comprises a radially inner layer overlay (7) of matte tin and a radially outer layer overlay (8) of glossy tin, wherein in a subsequent thermal tearing process, a portioned piece (16) of the semifinished wire product (14) provided with the duplex layer (6) is detached, in order to form a solder pin (2) whose body (3) is surrounded by the duplex layer (6),

11. Method according to the previous claim, wherein the thickness (9) of the layer overlay (7) of matte tin and the thickness (11) of the layer overlay (8) of glossy tin are adjusted to each other in such a manner that the pin tip (13) is substantially surrounded by the duplex layer (6) after the thermal tearing process.

12. Method according to one of the previous Claims 10-11, wherein a portioned piece (16) of wire of the semifinished wire product (14) is gripped by means of clamping jaws, and heated particularly by means of a heating element integrated in the clamping jaws, whereafter a defined body (3) is detached by the application of pull.

## Revendications

1. Unité de contact (1) et en particulier tige brasée (2) dotée d'un corps (3) qui présente une âme métallique (4) et une couche d'étain (5) qui entoure l'âme métallique (4),
**caractérisée en ce que**
la couche d'étain (5) présente la forme d'une couche duplex (6) constituée d'une couche radialement intérieure (7) en étain mat et d'une couche radialement extérieure (8) en étain poli.

2. Unité de contact selon la revendication 1, dans laquelle l'épaisseur (9) de la couche (7) d'étain mat représente entre 50 et 90 % et en particulier entre environ 2/3 et 4/5 de l'épaisseur radiale (10) de la couche d'étain (5).

3. Unité de contact selon les revendications 1 ou 2, dans laquelle l'épaisseur (11) de la couche (8) d'étain lisse représente entre 15 et 50 % et en particulier entre environ 1/5 et 1/3 de l'épaisseur radiale (10) de la couche d'étain (5).

4. Unité de contact (1) selon l'une des revendications précédentes, dans laquelle l'épaisseur (10) de la couche duplexe (6) est comprise entre environ 3 et 10 µm.

5. Unité de contact (1) selon l'une des revendications précédentes, dans laquelle une couche intermédiaire (14) contenant du nickel ou constituée de nickel est prévue sur l'âme (4).

6. Unité de contact (1) selon l'une des revendications précédentes, dans laquelle le corps (4) comporte au moins une pointe (13) de tige également entourée par la couche duplex (6).

7. Unité de contact (1) selon l'une des revendications précédentes, dans laquelle la pointe (13) de la tige est réalisée par une opération de rupture thermique.

8. Unité de contact (1) selon l'une des revendications précédentes, dans laquelle l'âme (4) a une section transversale polygonale, arrondie ou circulaire et est en particulier constituée d'une ébauche de fil (14) dotée galvaniquement de la couche duplex (6).

9. Unité de contact (1) selon l'une des revendications précédentes, dans laquelle la couche (8) d'étain lisse présente des additifs organiques qui lissent la surface (15).

10. Procédé de fabrication d'une unité de contact (1) et en particulier d'une tige de brasage (2) dans laquelle une ébauche de fil (14) est revêtue d'une couche d'étain (5) qui présente la forme d'une couche duplex (6), la couche duplex (6) présentant une couche radialement intérieure (7) en étain mat et une couche radialement extérieure (8) en étain lisse, une pièce (16) découpée ensuite par une opération de rupture thermique étant séparée de l'ébauche de fil (14) dotée de la couche duplex (6) pour former une tige de brasage (2) dont le corps (3) est entouré par la couche duplex (6).

11. Procédé selon la revendication précédentes, dans lequel l'épaisseur (9) de la couche (7) d'étain mat et l'épaisseur (11) de la couche (8) d'étain lisse sont accordées l'une à l'autre de telle sorte que la pointe (13) de la tige soit essentiellement entourée par la couche duplex (6) après l'opération de rupture thermique.

12. Procédé selon l'une des revendications 10 à 11 qui précèdent, dans lequel une pièce (16) de fil découpée dans l'ébauche de fil (14) est maintenue par des mâchoires de serrage et est chauffée en particulier au moyen d'un élément chauffant intégré dans les mâchoires de serrage, suite à quoi un corps défini (3) est séparé en exerçant une traction.
